# EUROPÄISCHE PATENTANMELDUNG

(11) **EP 0 279 163 A2**
(43) Veröffentlichungstag der Anmeldung: **24.08.1988**
(21) Anmeldenummer: 88100099.6
(22) Anmeldetag: 07.01.1988
(51) Int. Cl.: B41N 3/08

(54) **Konservierungsmittelgemisch für Flachdruckplatten**

(30) Priorität: 17.02.1987 US 14968
(71) Anmelder: HOECHST CELANESE CORPORATION, Somerville, N.J. 08876 (US)
(72) Erfinder: Hsieh, Shane, Bridgewater New Jersey 08807 (US); Mitchel, Wayne A., Bound Brook New Jersey 08805 (US)
(74) Vertreter: Euler, Kurt Emil (DE)

(57) **Zusammenfassung**

Die vorliegende Erfindung betrifft ein Konservierungsmittelgemisch für Flachdruckplatten, das frei ist von organischen Lösemitteln und Phosphaten, bestehend aus
a) 0,1 bis 20,0 Gew.-%, bezogen auf das Gesamtgewicht des Gemisches, eines Copolymeren aus Polymethylvinylether und Maleinsäure, das der allgemeinen Formel entspricht und ein Molekulargewicht zwischen 20000 und 70000 besitzt,
b) 0,1 bis 20,0 Gew.-%, bezogen auf das Gesamtgewicht des Gemisches, mindestens einer Hydroxy-carbonsäure oder eines ihrer Salze als Konservierungsmittel,
c) einer basischen Komponente in einer zur Einstellung des Gemisches auf einen pH-Wert von 6,5 bis 7,5 ausreichenden Menge und
d) einem Rest bis zu 100 Gew.-% an Wasser.

Die Erfindung betrifft auch ein Verfahren zum Konservieren von Flachdruckplatten, wobei man die lichtempfindliche Schicht, die bevorzugt aus Diazoniumsalz-Kondensationsprodukten oder p-Chinondiaziden besteht, belichtet und danach mit dem erfindungsgemäßen Gemisch nachbehandelt.

## Beschreibung

Die vorliegende Erfindung betrifft ein Gemisch zur Konservierung entwickelter druckfertiger Flachdruckplatten und ein Verfahren zur Behandlung von Flachdruckplatten mit diesem Gemisch. Die erfindungsgemäße Konservierungslösung ist pH-neutral und frei von organischen Lösemitteln und Phosphaten und macht die Nichtbildstellen bildmäßig belichteter und entwickelter Platten dauerhaft hydrophil.

Die Vorteile einer konservierenden Behandlung für belichtete und entwickelte Flachdruckplatten, insbesondere im Falle einer Lagerung der Druckplatten vor ihrer Verwendung, sind bekannt.

Für diese Behandlung wird in den meisten Fällen eine wäßrige Lösung aus Gummi arabicum verwendet. Der Einsatz von Dextrinlösungen ist ebenfalls bekannt.

In der DE-A 26 59 754 wird der Einsatz wäßriger Polyvinylalkohollösungen als Schutz für Flachdruckplatten beschrieben.

Aus der US-A 4 033 919 sind Kombinationen aus carboxylgruppenhaltigen Acrylamidpolymeren und Säuren, insbesondere Phosphorsäure, zur Verwendung als Hydrophilierungs- und Konservierungmittel für Druckplatten bekannt.

Die derzeitige Entwicklung in der Druckindustrie geht dahin, Plattenverarbeitungslösungen, z. B. Entwickler und Konservierungsmittel, zur Verfügung zu stellen, in denen keine umweltschädlichen organischen Lösemittel und Phosphate enthalten sind. Entwickler- und Konservierungslösung sollten ferner miteinander gut verträglich sein, da sie üblicherweise nacheinander in Druckplattenverarbeitungsautomaten zur Behandlung belichteter Druckplatten eingesetzt werden. Erfindungsgemäß wird daher ein Konservierungsmittel vorgeschlagen, das mit üblichen wäßrigen Entwicklern verträglich ist.

Die vorliegende Erfindung betrifft ein Konservierungsmittelgemisch für Flachdruckplatten, das frei ist von organischen Lösemitteln und Phosphaten, bestehend aus
a) 0,1 bis 20,0 Gew.-%, bezogen auf das Gesamtgewicht des Gemisches, eines Copolymeren aus Polymethylvinylether und Maleinsäure, das der allgemeinen Formel entspricht und ein Molekulargewicht zwischen 20000 und 70000 besitzt,
b) 0,1 bis 20,0 Gew.-%, bezogen auf das Gesamtgewicht des Gemisches, mindestens einer Hydroxy-carbonsäure oder eines ihrer Salze als Konservierungsmittel,
c) einer basischen Komponente in einer zur Einstellung des Gemisches auf einen pH-Wert von 6,5 bis 7,5 ausreichenden Menge und
d) einem Rest bis zu 100 Gew.-% an Wasser.

Erfindungsgemäß wird ferner ein Verfahren zur Behandlung einer bildmäßig belichteten Flachdruckplatte vorgeschlagen, bei dem zunächst die Nichtbildstellen von der Druckplatte entfernt werden und anschließend die Platte mit einem von organischen Lösemitteln und Phosphaten freien Konservierungsmittelgemisch für Flachdruckplatten behandelt wird, in dem
a) 0,1 bis 20,0 Gew.-%, bezogen auf das Gesamtgewicht des Gemisches, eines Copolymeren aus Polymethylvinylether und Maleinsäure, das der allgemeinen Formel entspricht und ein Molekulargewicht zwischen 20000 und 70000 besitzt,
b) 0,1 bis 20,0 Gew.-%, bezogen auf das Gesamtgewicht des Gemisches, mindestens einer Hydroxy-carbonsäure oder eines ihrer Salze als Konservierungsmittel,
c) eine basische Komponente in einer zur Einstellung des Gemisches auf einen pH-Wert von 6,5 bis 7,5 ausreichenden Menge und
d) ein Rest bis zu 100 Gew.-% an Wasser
enthalten sind.

Das erfindungsgemäße Konservierungsmittelgemisch und das erfindungsgemäß vorgeschlagene Verfahren dienen vorzugsweise zur Konservierung von druckfertigen Flachdruckplatten auf der Basis lichtgehärteter Diazoverbindungen.

Bei Druckplatten, die mit dem erfindungsgemäßen Konservierungsmittelgemisch behandelt wurden, bleiben die oleophilen Eigenschaften der Bildstellen und die hydrophilen Eigenschaften der Bildhintergrundstellen auch während der Lagerung erhalten. Die erfindungsgemäßen Mittel verlieren ihre Wirkung auch bei längerer Aufbewahrung nicht.

Das Aufbringen der Konservierungsmittelgemische auf die Plattenoberfläche kann durch Reiben oder Überwischen von Hand, durch Eintauchen in ein Lösungsbad oder durch maschinellen Walzen- oder Sprühantrag usw. erfolgen. Die Temperaturen liegen dabei gewöhnlich im Bereich von ≈15 bis 30 °C (= 60 bis 85 °F), sind aber nicht ausschlaggebend für den Erfolg des Verfahrens. Nach dem Auftragen wird die Lösung getrocknet.

Als Trägermaterial für Druckplatten, die für eine Behandlung mit dem erfindungsgemäßen Gemisch vorgesehen sind, wird im allgemeinen Aluminium verwendet, dessen Oberfläche in bekannter Weise durch mechanische, chemische oder elektrochemische Aufrauhverfahren veredelt und gegebenenfalls zusätzlich mit Alkalisilikaten, polymeren Säuren oder anderen bekannten Mitteln behandelt sein kann. Die erfindungsgemäßen Gemische sind besonders geeignet für Druckplatten, deren Träger aus anodisch oxidiertem Aluminium bestehen, dessen Oxidschicht gegebenenfalls zusätzlich mit einem der genannten Mittel, wie Silikaten oder Polyvinylphosphonsäure, behandelt wurde.

Als lichtempfindliche Schichten eignen sich solche auf der Basis von von Diazoniumsalz-Kondensationsprodukten oder p-Chinondiaziden. Derartige Schichten sind beispielsweise in den DE-C 11 04 824, 11 34 093, 12 14 086 und in den DE-A 20 24 244, 20 34 655 und 27 39 774 beschrieben.

Das erfindungsgemäße Konservierungsmittelgemisch enthält 0,1 bis 20,0 Gew.-%, bezogen auf das Gesamtgewicht des Gemisches, einer polymeren Komponente, die aus einem Copolymeren aus Methylvinylether und Maleinsäure besteht, das der allgemeinen Formel entspricht und ein Molekulargewicht zwischen 20000 und 70000 besitzt. Bevorzugt enthält das Gemisch 0,5 bis 10,0 Gew.-%, insbesondere 1,0 bis 5,0 Gew.-%, dieser Komponente. Beispiele für geeignete Substanzen dieser Art sind ^{(R)}Gantrez S-95 und AN-119, die zuvor in Wasser in Gegenwart einer Base hydrolysiert wurden (Hersteller: GAF).

Das erfindungsgemäße Gemisch enthält außerdem 0,1 bis 20,0 Gew.-%, bezogen auf das Gesamtgewicht des Gemisches, einer konservierenden Komponente, die aus mindestens einer Hydroxy-carbonsäure oder einem ihrer Salze besteht. Bevorzugt beträgt der Anteil dieser Komponente am Gemisch 0,5 bis 10,0 Gew.-%, insbesondere 1,0 bis 5,0 Gew.-%. Beispiele für geeignete Substanzen dieser Art sind Citronensäure, Natriumcitrat, Glykolsäure, Weinsäure, DL.-Glycerinsäure, Äpfelsäure, 4-hydroxybuttersäure und Schleimsäure.

Das Gemisch enthält auch eine basische Komponente, deren Menge so gewählt wird, daß der pH-Wert des fertigen Gemisches 6,5 bis 7,5, bevorzugt 7,0 bis 7,5 und insbesondere 7,0 bis 7,2, beträgt. Als Basen eignen sich beispielsweise Natrium-, Lithium- und/oder Kaliumhydroxid.

Das Gemisch enthält ferner Wasser bis zu 100 Gew.-%.

Gegebenenfalls ist in dem Gemisch auch eine geringe Menge eines Dispergierhilfsmittels, eventuell in Mischung, enthalten. Dazu zählen u.a. wasserlösliche Polyethylenglykole, Glycerin und Alkalisalze polymerisierter Alkylnaphthalinsulfonsäuren. Geeignete Substanzen sind beispielsweise unter der Bezeichnung ^{R}Daxad 11 KLS (Hersteller: W.R. Grace) und ^{R}Carbowax PEG-3350 (Hersteller: Union Carbide) im Handel erhältlich. Das gegebenenfalls zugesetzte Dispergierhilfsmittel ist in einer Menge von 0,1 bis 10,0 Gew.-%, bevorzugt von 0,5 bis 5,0 Gew.-%, vorhanden.

Anhand der folgenden Beispiele wird die Erfindung nachstehend näher erläutert, ohne daß jedoch eine Einschränkung auf diese Beispiele besteht.

### Beispiel 1

Flachdruckplatten des Typs ^{R}ENCO A-30 (Hersteller: Hoechst Celanese Corporation, Somerville, New Jersey, USA) werden in bekannter Weise bildmäßig belichtet und entwickelt. Anschließend werden sie mit einer Konservierungslösung der folgenden Zusammensetzung behandelt:

1,90 Gew.-% NaOH,
1,00 Gew.-% ^{(R)}Carbowax PEG 3350,
1,50 Gew.-% Natriumcitrat-dihydrat,
0,80 Gew.-% Glycerin und
Rest zu 100 Gew.-% Wasser.

Anschließend werden die Platten einer 15-minütigen Wärmebehandlung bei 100 °C unterworfen. Nach dem Abkühlen werden sie ohne Feuchtung mit Druckfarbe mit starken Abriebeigenschaften eingefärbt. Die eingefärbte Druckplatte wird mit Wasser abgewaschen; danach werden die Druckeigenschaften der Platte untersucht.

Das Plattenkonservierungsmittelgemisch wird nach verschiedenen Methoden untersucht. Beispielsweise werden die fertigen Druckformen gelagert, und dann werden ihre Freilaufeigenschaften getestet. Beschleunigte Prüfungen werden durch Wärmebehandlung bei 70 °C, 100 °C und 120 °C durchgeführt. Andere Platten werden im Kühl schrank aufbewahrt, wieder andere bei Raumtemperatur gelagert. An allen Platten werden folgende Prüfungen vorgenommen:
1. Einfärben ohne Feuchtung, Wärmebehandlung, Abspülen;
2. Einfärben ohne Feuchtung, unmittelbar gefolgt von Abspülen;
3. Abspülen der Platte, Einfärben ohne Feuchtung, nochmaliges Abspülen, und
4. Abspülen der Platte, Einfärben mit Feuchtung.

Die Wirksamkeit der konservierenden Behandlung wird in allen Fällen mit besonders strengen Prüfverfahren getestet, um auch verborgene Schwächen des erfindungsgemäßen Gemisches feststellen zu können. Abschließend werden von den Platten in einer Druckmaschine mehrere Tausend gute Drucke hergestellt. Besonderer Wert wird dabei auf die Schnelligkeit des Freilaufens und die Vollständigkeit des Bildes nach dem Freilaufen gelegt.

Eine Verfahrensweise besteht darin, eine entwickelte Druckplatte manuell oder maschinell mit der zu untersuchenden Lösung zu behandeln. Eine Hälfte der Platte wird ohne Feuchtung mit einer Druckfarbe mit starken Abriebeigenschaften eingefärbt, so daß eine dünne Farbschicht erhalten wird. Die andere Hälfte der Platte bleibt unbehandelt. Die ganze Platte wird dann 15 Minuten einer Wärmebehandlung bei 100 °C unterzogen. Wenn die Platte wieder auf Raumtemperatur abgekühlt ist, werden beide Plattenhälften, d. h. die eingefärbte und die nicht eingefärbte Seite, mit einem feuchten Tampon abgerieben. Die Konservierungsmittelgemische mit zufriedenstellenden Eigenschaften führen in beiden Fällen dazu, daß an den Bildhintergrundstellen keine Farbe haften bleibt, während die Bildstellen die Farbe stets gut annehmen.

Nach Abschluß der Prüfungen weisen sämtliche Platten einen sauberen Bildhintergrund und vollständig oleophile Bildstellen auf.

### Beispiel 2

Es wird verfahren wie in Beispiel 1, doch wird das folgende Konservierungsmittelgemisch eingesetzt:

1,60 Gew.-% ^{(R)}Gantrez S-95,
0,68 Gew.-% Kaliumhydroxid,
1,50 Gew.-% Natriumcitrat-dihydrat,
0,50 Gew.-% ^{(R)}Daxad 11 KLS und
Rest zu 100 Gew.-% Wasser.

Die Ergebnisse entsprechen denen von Beispiel 1.

### Beispiel 3

Es wird verfahren wie in Beispiel 1, doch wird das folgende Konservierungsmittelgemisch eingesetzt:

1,60 Gew.-% ^{(R)}Gantrez S-95,
1,89 Gew.-% Kaliumhydroxid,
0,75 Gew.-% Weinsäure,
0,50 Gew.-% ^{R}Daxad 11 KLS und
Rest zu 100 Gew.-% Wasser.

Die Ergebnisse entsprechen denen von Beispiel 1.

### Beispiel 4

Es wird verfahren wie in Beispiel 1, doch wird das folgende Konservierungsmittelgemisch eingesetzt:

1,60 Gew.-% ^{R}Gantrez S-95,
1,52 Gew.-% Kaliumhydroxid,
0,75 Gew.-% Weinsäure,
0,50 Gew.-% ^{R}Daxad 11 KLS und
Rest zu 100 Gew.-% Wasser.

Die Ergebnisse entsprechen denen von Beispiel 1.

### Beispiel 5

Es wird verfahren wie in Beispiel 1, doch wird das folgende Konservierungsmittelgemisch eingesetzt:

1,60 Gew.-% ^{R}Gantrez S-95,
0,97 Gew.-% Kaliumhydroxid,
1,50 Gew.-% Natriumglykolat,
0,50 Gew.-% ^{R}Daxad 11 KLS und
Rest zu 100 Gew.-% Wasser.

Die Ergebnisse entsprechen denen von Beispiel 1.

### Beispiel 6

Es wird verfahren wie in Beispiel 1, doch wird das folgende Konservierungsmittelgemisch eingesetzt:

1,60 Gew.-% ^{R}Gantrez S-95,
0,83 Gew.-% Kaliumhydroxid,
1,50 Gew.-% Natrium-4-hydroxybuttersäure,
0,50 Gew.-% ^{R}Daxad 11 KLS und
Rest zu 100 Gew.-% Wasser.

Die Ergebnisse entsprechen denen von Beispiel 1.

### Beispiel 7

Es wird verfahren wie in Beispiel 1, doch wird das folgende Konservierungsmittelgemisch eingesetzt:

1,60 Gew.-% ^{R}Gantrez S-95,
1,75 Gew.-% Kaliumhydroxid,
0,75 Gew.-% Äpfelsäure,
0,50 Gew.-% ^{R}Daxad 11 KLS.
Rest zu 100 Gew.-% Wasser und

Die Ergebnisse entsprechen denen von Beispiel 1.

### Beispiel 8

Beispiel 2 wird wiederholt, mit der Ausnahme, daß eine negativ arbeitende Druckplatte des Typs ^{R}ENCO N-25 behandelt wird. Die Ergebnisse entsprechen denen von Beispiel 2.

### Beispiel 9

Beispiel 2 wird wiederholt, mit der Ausnahme, daß eine positiv arbeitende Druckplatte des Typs ^{R}ENCO P-800 behandelt wird. Die Ergebnisse entsprechen denen von Beispiel 2.

## Patentansprüche

1. Konservierungsmittelgemisch für Flachdruckplatten, das frei ist von organischen Lösemitteln und Phosphaten, bestehend aus
a) 0,1 bis 20,0 Gew.-%, bezogen auf das Gesamtgewicht des Gemisches, eines Copolymeren aus Polymethylvinylether und Maleinsäure, das der allgemeinen Formel entspricht und ein Molekulargewicht zwischen 20000 und 70000 besitzt,
b) 0,1 bis 20,0 Gew.-%, bezogen auf das Gesamtgewicht des Gemisches, mindestens einer Hydroxycarbonsäure oder eines ihrer Salze als Konservierungsmittel,
c) einer basischen Komponente in einer zur Einstellung des Gemisches auf einen pH-Wert von 6,5 bis 7,5 und
d) einem Rest bis zu 100 Gew.-% an Wasser.

2. Gemisch nach Anspruch 1, dadurch gekennzeichnet, daß die Komponente b) aus Citronensäure, Natriumcitrat, Glykolsäure, Weinsäure, DL.-Glycerinsäure, Äpfelsäure, 4-hydroxybuttersäure und Schleimsäure oder Gemischen davon besteht.

3. Gemisch nach einem der Ansprüche 1 oder 2, dadurch gekennzeichnet, daß die Komponente c) aus Natrium-, Lithium- oder Kaliumhydroxid oder Gemischen davon besteht.

4. Gemisch nach einem der Ansprüche 1 bis 3, dadurch gekennzeichnet, daß es zusätzlich ein Dispergierhilfsmittel als Komponente e) enthält.

5. Gemisch nach Anspruch 5, dadurch gekennzeichnet, daß das Dispergierhilfsmittel aus wasserlöslichen Polyethylenglykolen, Glycerin oder Natriumsalzen von polymerisierten Alkylnaphthalinsulfonsäuren oder Gemischen davon besteht.

6. Gemisch nach einem der Ansprüche 1 bis 5, dadurch gekennzeichnet, daß die Komponente a) in einer Menge von 0,5 bis 10,0 Gew.-% vorhanden ist.

7. Gemisch nach einem der Ansprüche 1 bis 6, dadurch gekennzeichnet, daß die Komponente b) in einer Menge von 0,5 bis 10,0 Gew.-% vorhanden ist.

8. Gemisch nach einem der Ansprüche 1 bis 7, dadurch gekennzeichnet, daß es einen pH-Wert zwischen 6,5 und 7,5 aufweist.

9. Gemisch nach einem der Ansprüche 4 bis 8, dadurch gekennzeichnet, daß das Dispergierhilfsmittel in einer Menge von 0,1 bis 10,0 Gew.-% vorhanden ist.

10. Gemisch nach einem der Ansprüche 4 bis 8, bestehend aus 1,0 bis 5,0 Gew.-% der Komponente a), 1,0 bis 5,0 Gew.-% der Komponente b) in Form von Natriumcitrat, genügend der Komponente c), zur Einstellung auf einen pH-Wert von etwa 7,0 bis 7,2 sowie 1,0 bis 5,0 Gew.-% der Komponente e) in Form des Kaliumsalzes einer polymerisierten Alkylnaphthalinsulfonsäure.

11. Verfahren zum Konservieren von Flachdruckplatten, wobei man die eine lichtempfindliche Schicht tragende Platte belichtet, anschließend entwickelt und dann mit einem Konservierungsmittelgemisch nach einem der Ansprüche 1 bis 10 behandelt.

12. Verfahren zum Konservieren von Flachdruckplatten, die eine lichtempfindliche Schicht aus einem Diazoniumsalz-Kondensationsprodukt oder aus p-Chinondiaziden tragen.
